# EUROPÄISCHE PATENTSCHRIFT

(11) **EP 1 699 266 B1**
(45) Veröffentlichungstag und Bekanntmachung des Hinweises auf die Patenterteilung: **19.09.2007**
(21) Anmeldenummer: 06003956.7
(22) Anmeldetag: 27.02.2006
(51) Int. Cl.: H05B 3/34

(54) **Stromleitfähiges Gewirk oder Gestrick für Heizzwecke, seine Verwendung und Wirk- oder Strickmaschine**
Electrically conducting knitted fabric for heating purposes, use thereof and knitting machine
Tricot conducteur électrique à des fins de chauffage, son utilisation et machine à tricoter

(30) Priorität: 04.03.2005 DE 102005010540
(43) Veröffentlichungstag der Anmeldung: 06.09.2006
(73) Patentinhaber: Mattes & Ammann KG, 72469 Messstetten (Tieringen) (DE)
(72) Erfinder: Steigmaier, Thomas, Dr., 73277 Owen (DE); Larsen, Christoph Sven, 72469 Messstetten (DE)
(74) Vertreter: Fleck, Thomas

(56) Entgegenhaltungen:
- DE-U1- 20 100 915
- DE-U1- 20 111 067
- DE-U1- 29 901 225
- GB-A- 2 216 369
- US-A- 3 562 079
- DATABASE WPI Section Ch, Week 199346 Derwent Publications Ltd., London, GB; Class F03, AN 1993-367267 XP002384409 GLUSHENKO V M; GRIFFEN G A: VITTIN V S: "electric heating tape" -& SU 1 776 359 A (GRIFFEN GA) 15. November 1992 (1992-11-15)

## Beschreibung

Die Erfindung betrifft ein Verfahren zum Herstellen eines stromleitfähigen Gewirks oder Gestricks für Heizzwecke nach dem Oberbegriff des Anspruchs 1.

Ein derartiges stromleitfähiges Gewirk und Herstellungsverfahren sind aus der DE 201 00 915 bekannt und werden nach der DE 201 11 067 U1 der vorliegenden Anmelderin die Carbonfilamente mit Strickverfahren auf eine Grundware oder in relativ flache Wirkkonstruktionen eingearbeitet. Den Fachleuten ist es bekannt, dass die Erzeugung von flexiblen Heizungselementen mit der Wirk oder Strickmaschine in der Fläche ein recht kompliziertes und problembehaftetes Verfahren darstellt, wobei die Carbonfäden bzw. - Filamente beim Maschenbildungsprozess häufig Brüche erleiden.

Der Erfindung liegt deshalb die Aufgabe zugrunde, das eingangs genannte Verfahren zum Herstellen von stromleitfähigen Gewirken oder Gestricken derart zu verbessern, dass es Brüche bei den Carbonfäden im Strickverwirkprozess möglichst wirksam vermeidet und darüber hinaus eine temperierbare Heizung, sowie eine einstellbare Drucksteifigkeit mit gleichzeitiger thermischer und elektrischer Isolation ermöglicht, so dass die Forderungen unterschiedlichster Anwendungszwecke erfüllt werden können.

Diese Aufgabe wird in überraschenderweise durch das im Anspruch 1 gekennzeichnete Verfahren gelöst.

Überraschenderweise hat sich also herausgestellt, dass die Carbonfäden keine relevante Schädigung in der Flächenbildung erfahren, sofern man einige signifikante Änderungen der Fadenleitorgane vornimmt. Letztere lassen sich wie folgt beschreiben: Die Fadenleitorgane der Maschine müssen an die geringe Querkraftstabilität der Carbonfäden angepasst werden. Die Umlenkorgane dürfen somit keine scharfen Kanten oder kleine Umlenkradien besitzen. Die Oberflächengüte und damit Glätte muss hoch sein bzw. Reibung minimal. Die Bewegung und Dynamik der Nadeln für die Vermaschung der Carbonfäden als auch die Nadelbewegung der weiteren die Carbonfäden verbindenden Fäden sowie die Bindungstechnik ist an die geringe Querkraftstabilität anzupassen mit dem Ziel einer sehr schonenden Querkraftbelastung der Carbonfäden bei der Flächenbildung.

Die Wärmeisolation, sowie die elektrische Isolation lassen sich durch die Länge der Abstandsfäden und damit der eingeschlossenen Luft als auch durch die textiltechnische Konstruktion der Unter- und Oberlage besonders gut einstellen. Vorteilhafte Werte lassen sich den Unteransprüchen entnehmen. Auch kann durch die Biegesteifigkeit, Winkellage und insbesondere Länge der Abstandsfäden die Drucksteifigkeit eingestellt werden, wobei es einleuchten dürfte, dass größere Längen weniger druckstabil sind als kleinere Längen.

Ein weiterer Vorteil ist, dass die erfindungsgemäßen Abstandstextilien ein- als auch beidseitig beschichtet werden können. Damit lässt sich ein flächig geschlossenes Luft- oder Flüssigkeitsvolumen erzeugen, das über die Carbonfilamente temperierbar ist. Die gesamte Struktur ist über die Art der Beschichtung von voll flexibel bis steif ausbildbar.

Weitere Vorteile und Merkmale, die auch gemeinsam mit dem Hauptanspruch von erfinderischer Bedeutung sein können, sind den Unteransprüchen zu entnehmen.

Im folgenden werden Ausführungsbeispiele der Erfindung zum besseren Verständnis derselben anhand der Zeichnung näher erläutert, auf das die Erfindung jedoch nicht beschränkt ist.

Es zeigt:
- Fig. 1: eine Querschnittsansicht im Ausschnitt eines erfindungsgemäßen Abstandsgestrickes mit Carbonheizelementen;
- Fig. 2: eine Querschnittsansicht im Ausschnitt eines weiteren Beispiels eines erfindungsgemäßen Abstandsgestrickes mit Carbonheizelementen; und
- Fig. 3: eine Querschnittsansicht im Ausschnitt eines erfindungsgemäßen Abstandsgestrickes mit Carbonheizelementen nach einer noch weiteren Ausführungsform.

In den Figuren 1 bis 3 ist ein erfindungsgemäßes Gewirk oder Gestrick, das auf einer nicht gezeigten Rundstrick- oder Wirkmaschine hergestellt worden ist, allgemein mit 10 bezeichnet. Erfindungsgemäß ist letzteres als sogenanntes Abstandsgestrick bzw. -Gewirk ausgebildet, das eine Ober- und Unterseite bzw. -Lagen 16 bzw. 18 aufweist. Diese beiden Seiten bzw. Lagen verlaufen parallel beabstandet voneinander, wobei der die Zwischenablage 22 bildende Abstand durch den Doppelpfeil 20 angedeutet ist, durch die monofilen Abstandsfäden 14 gebildet wird und im Bereich von einigen Zehntelmillimetern bis zu 1 dm gewählt werden kann. Gerade hierdurch lässt sich die gewünschte Vielseitigkeit der Endprodukte herstellen, die im Anspruch 13 angegeben sind.

In den schematischen Darstellungen der Figuren ist der besseren Übersichtlichkeit halber das eigentliche aus synthetischen Fäden oder auch in Mischung mit Naturfasern als Trägermaterial bestehende Gestrick nicht gezeigt, in das die Carbonfäden 12 mit den Metalleitern eingestrickt sind. Das elektrisch leitende, relativ hochohmige, flexible Widerstandsmaterial aus Carbonfäden 12 bildet den eigentlichen Heizleiter, während die nicht gezeigten Metalleiter für die elektrischen Zuleitungen aus einem niederohmigen Material bestehen, nämlich einem versilberten den sogenannten Stehfaden bildenden Kontaktleiter z.B. in Form eines hoch dehnfähigen Strick-Flecht-schlauches.

Die Carbonfäden oder -Filamente 12 können im erfindungsgemäßen stromleitfähigen Gestrick 10 unterschiedlich angeordnet werden, nämlich in der unteren Lage 18, wie es in Fig. 1 gezeigt ist, oder in der oberen Lage 16, wie es in Fig. 2 gezeigt ist. Eine Kombination dieser beiden Ausführungsformen ist ebenfalls möglich. Darüber hinaus ist in Fig. 3 eine Ausführungsform gezeigt, in der die heizenden Carbonfilamente 12 nicht nur durch die obere und untere Lage 16 bzw. 18 verlaufen, sondern zusätzlich in den Abstandshohlraum/Zwischenlage 22 eingearbeitet sind. Von besonderer Bedeutung ist es, dass die Carbonfäden 12 trotz geringer Querkraftstabilität keine Brüche oder angebrochene Stellen aufweisen, was im Herstellungsverfahren des erfindungsgemäßen Gestricks 10 durch Anpassung entsprechender maschineller Faktoren gewährleistet wird. Beispielsweise sollten die nicht gezeigten Umlenkorgane abgerundete glatte Kanten und große Umlenkradien für die Carbonfäden 12 bei minimaler Reibung besitzen. Auch ist vorteilhafterweise daran gedacht, die Carbonfäden 12 zu zwirnen, um ihnen eine erhöhte Stabilität zu verleihen, insbesondere bei Biegungen oder Verformungen für höher beanspruchte Textilien.

Gezwirnte Carbonfäden 12 sind auch wesentlich leichter zur Maschenbildung verarbeitbar, wodurch der Strickprozess bzw. Wirkprozess sicherer wird.

Die gezwirnten Carbonfäden 12 reduzieren neben der Heizfunktion die elektrostatische Aufladung bei Sitzbezügen im Automobil.

Die Vorteile von den erfindungsgemäßen Abstandsstrukturen lassen sich wie folgt aufzählen:
- Die Oberseite 16 als auch Unterseite 18 sind bereits als Dekor konstruierbar und sofort verwendbar.
- Die Oberseite 16 als auch die Abstandsmonofile und die eingeschlossene Luft im Abstand wirken als elektrischer Isolator und ersetzen bisherige weitere Isolationslagen.
- Die in der Zwischenlage 22 eingeschlossene Luft wirkt als Wärmedämmung bzw. Wärmepufferung.
- Der Abstands-Hohlraum lässt sich zur Aufheizung der Luft benutzen. Über Luftstrom kann erwärmte Luft in Art eines flexiblen Föns ausgeblasen werden. Hier ist die Einarbeitung der Heizfäden 12 in Ober- und Unterseite 16 bzw. 18, als auch in die Abstandshalter zweckmäßig.
- Die Einarbeitung der Kontaktleiter in Maschenform ist möglich, evtl. auch in den Zwischenraum 22 der Abstandsstruktur oder durch nachträgliches Aufnähen.
- Die Herstellung auf Rundstrickmaschinen, evtl. auch Flachstrickmaschinen bzw. Kettenwirkmaschinen, ermöglicht fast fertige Endprodukte, z.B. für runde Formen für Manschetten, bei variablem Durchmesser durch Wechsel der Maschine als auch flächige Ware.
- Die Abstandsstrukturen lassen sich ein- und beidseitig für die Ausbildung von Luftleitkanälen, Isolationen beschichten.
- Die Beschichtung kann ergänzt werden durch funktionelle Dünnschichten für besondere Reflexion bzw. Transmission von kurzwelliger und/oder langwelliger IR-Wärmestrahlung.
- Folgende Anwendungen sind denkbar: heizbares, flexibles Flüssigkeits-, Gas- oder Feststoffgefäß.

Gegenüber den bekannten flachen Konstruktionen weisen die erfindungsgemäßen Abstandsgestricke und -Gewirke 10 folgende Vorteile auf:
- In der Bekleidung oder in technischen Anwendungen ergeben sich durch die Abstandsmaschengebilde, eine einstellbare Kompressibilität, Dekor, Luftdurchlässigkeit, Abstand.
- Keine Delaminations- oder Verschiebungsprobleme mit der Isolationsabdeckung in der Anwendung, da alle Bestandteile miteinander vermascht sind.
- Anwendung mit einer zusätzlichen Luftströmung denkbar, um z.B. Schweiß im Personensitz abzutransportieren.
- Anwendung als Flächenheizung vorstellbar - elektrische Fußbodenheizung oder Wandheizung für Wohnbereich, Mobilbereich, sonstiges.
- Im Nahtbereich bei der Konfektion kann die Stromzuführung eingenäht werden: Dieses hat Vorteile bei kleineren Strukturen, z.B. Bekleidung: Handschuhe, Schuh.

Nach alledem dürfte für den Fachmann einleuchten, dass die erfindungsgemäße Abstandsstruktur 10 sämtliche Probleme des Standes der Technik löst und die Herstellung einer Vielzahl neuer Produkte ermöglicht.

## Patentansprüche

1. Verfahren zum Herstellen eines stromleitfähigen Gewirks oder Gestricks (10) für Heizzwecke, welches ein elektrisch leitendes, relativ hochohmiges, flexibles Widerstandsmaterial aus Carbonfäden (12) mit Metallleitern für die elektrische Zuleitungen aus einem niederohmigen Material enthält, wobei die Carbonfäden (12) und die Metallleiter in ein aus synthetischen Fäden oder auch in Mischung mit Naturfasern als Trägermaterial bestehendes Gewirk oder Gestrick mit eingewirkt oder -gestrickt werden, wobei es in Form eines Abstandsgestrickes oder -gewirkes mit einer Ober- und Unterseite (16 bzw. 18) und Zwischenlage (22) ausgebildet wird, **dadurch gekennzeichnet, dass** die Carbonfäden durch entsprechend eingestellte und angepasste Umlenkorgane mit abgerundeten Kanten und großen Umlenkradien bei minimaler Reibung einer sehr schonenden Querkraftstabilität ausgesetzt werden.

2. Stromleitfähiges Gewirk oder Gestrick für Heizzwecke hergestellt nach dem Verfahren gemäß Anspruch 1, **dadurch gekennzeichnet, dass** der Metallleiter ein versilberter Kontaktleiter in Form eines hochdehnfähigen Strick-Flechtschlauches ist.

3. Stromleitfähiges Gewirk oder Gestrick für Heizzwecke nach Anspruch 2, **dadurch gekennzeichnet, dass** der Kontaktleiter beim Wirk- oder Strickverfahren eingearbeitet oder nach der Herstellung des Abstandsgewirkes oder Abstandsgestrickes aufgenäht ist.

4. Stromleitfähiges Gewirk oder Gestrick für Heizzwecke nach Anspruch 3, **dadurch gekennzeichnet, dass** der Kontaktleiter als Stehfaden oder in Schlaufenform oder in Kombinationen aus verschiedenen Maschenbindungstechniken beim Wirk- oder Strickverfahren eingearbeit ist.

5. Stromleitfähiges Gewirk oder Gestrick für Heizzwecke nach Anspruch 4, **dadurch gekennzeichnet, dass** der Kontaktleiter und/oder die Carbonfäden in die Mitte und/oder der Unter- und Oberfläche des Abstandsgestrickes oder -gewirkes eingearbeitet ist bzw. sind.

6. Stromleitfähiges Gewirk oder Gestrick für Heizzwecke nach Anspruch 2 bis 5, **dadurch gekennzeichnet, dass** der Kontaktleiter durch die Bildung zusätzlicher Maschen oder durch entsprechende Legung von den Carbonfäden (12) umschlungen wird.

7. Stromleitfähiges Gewirk oder Gestrick für Heizzwecke nach Anspruch 2 bis 6, **dadurch gekennzeichnet, dass** die Carbonfäden (12) gezwirnt, einfach oder gefacht sind.

8. Stromleitfähiges Gewirk oder Gestrick für Heizzwecke nach Anspruch 1 bis 7, **dadurch gekennzeichnet, dass** die Länge der Abstandsfäden einige 10tel mm bis zu 1 dm, insbesondere 2 bis 70 mm, beträgt.

9. Stromleitfähiges Gewirk oder Gestrick für Heizzwecke nach einem oder mehreren der vorstehenden Ansprüche, **gekennzeichnet durch** eine ein- oder beidseitige Beschichtung.

10. Stromleitfähiges Gewirk oder Gestrick für Heizzwecke nach Anspruch 9, **dadurch gekennzeichnet, dass** die Beschichtung aus flexiblen Polymeren wie Polyurethan, PVC, Silikonkautschuk oder Mischungen als auch Mehrschichtstrukturen daraus sowie aus weniger flexiblen Beschichtungssystemen besteht.

11. Stromleitfähiges Gewirk oder Gestrick für Heizzwecke nach Anspruch 9, **dadurch gekennzeichnet, dass** die Beschichtung durch Verklebung einer Kunststofffolie oder einer Lage aus steifem Material, auch Metall, oder durch Einsatz von Schmelzfolien direkt und/oder indirekt erfolgt.

12. Verwendung des stromleitfähigen Gewirkes oder Gestrickes für Heizzwecke nach einem oder mehreren der vorstehenden Ansprüche zur Auskleidung von Bekleidung oder Stiefeln sowie Flächenheizungen oder sphärisch geformte Heizungen hergestellt durch Konfektion oder Tiefziehen für Bau, Wohnen oder Möbel, Kfz- oder Flugzeugsitzbezüge sowie Matratzen, Unterbetten, Decken und Kissenbezüge.

## Claims

1. Method for producing a current conducting knitted fabric (10) for heating purposes, which contains an electrically conductive, relatively high-impedance, flexible resistance material of carbon threads (12) with metal conductors for the electrical leads from a low-impedance material, the carbon threads (12) and metal conductors being knitted into a knitted fabric comprising synthetic threads or mixed with natural fibres as the support material, it being in the form of a spacing knitted fabric with a top side (16) and underside (18) and intermediate layer (22), **characterized in that** the carbon threads through correspondingly set and adapted deflecting members with rounded edges and large deflection radii in the case of minimum friction are exposed to a very gentle transverse force stability.

2. Current conducting knitted fabric for heating purposes produced according to the method of claim 1, **characterized in that** the metal conductor is a silver-coated contact conductor in the form of a highly extensible knitted-braided tube.

3. Current conducting knitted fabric for heating purposes according to claim 2, **characterized in that** the contact conductor is incorporated during the knitting process or is sewn on following the production of the spacing knitted fabric.

4. Current conducting knitted fabric for heating purposes according to claim 3, **characterized in that** the contact conductor is incorporated as a stationary thread or in loop form or in combinations of different mesh binding techniques during the knitting process.

5. Current conducting knitted fabric for heating purposes according to claim 4, **characterized in that** the contact conductor and/or carbon threads is/are incorporated into the middle and/or the underside and top side of the spacing knitted fabric.

6. Current conducting knitted fabric for heating purposes according to claims 2 to 5, **characterized in that** the contact conductor is looped by the formation of additional meshes or by the corresponding threading of the carbon threads (12).

7. Current conducting knitted fabric for heating purposes according to claims 2 to 6, **characterized in that** the carbon threads (12) are twisted, single or multiple wound.

8. Current conducting knitted fabric for heating purposes according to claims 1 to 7, **characterized in that** the length of the spacing threads represents a few tenths mm to 1 dm, particularly 2 to 70 mm.

9. Current conducting knitted fabric for heating purposes according to one or more of the preceding claims, **characterized by** a coating on one or both sides.

10. Current conducting knitted fabric for heating purposes according to claim 9, **characterized in that** the coating comprises flexible polymers such as polyurethane, PVC, silicone rubber or mixtures, as well as multilayer structures therefrom, as well as from less flexible coating systems.

11. Current conducting knitted fabric for heating purposes according to claim 9, **characterized in that** the coating takes place directly and/or indirectly by bonding a plastic film or a layer of stiff material, also metal, or by the use of melted films.

12. Use of the current conducting knitted fabric for heating purposes according to one or more of the preceding claims for lining clothing or boots as well as panel heaters or spherically shaped heaters manufactured by making up or deep drawing for building, dwelling or furniture, motor vehicle or aircraft seat covers, as well as mattresses, underbedding, blankets and cushion covers.

## Revendications

1. Procédé de fabrication d'un tricot ou d'un tissu à mailles (10) conducteur de courant électrique à des fins de chauffage, lequel comprend une matière résistive flexible électriquement conductrice à relativement haute impédance faite de fils de carbone (12), avec des conducteurs métalliques destinés aux lignes d'alimentation électriques et faits d'une matière à basse impédance, les fils de carbone (12) et les conducteurs métalliques étant tricotés ou tissés dans un tricot ou un tissu à mailles constitué de fils synthétiques ou bien en mélange avec des fibres naturelles servant de support, ledit tricot ou tissu à maille étant réalisé sous forme de tissu à mailles à espacement ou de tricot à espacement comportant une face supérieure et une face inférieure (16 ou 18) et une couche intermédiaire (22), **caractérisé en ce que** les fils de carbone sont exposés à une force de cisaillement stable très peu agressive du fait d'organes de déviation à bords arrondis et à grands rayons de déviation qui sont réglés et adaptés de manière appropriée tout en offrant une friction minimale.

2. Tricot ou tissu à mailles conducteur de courant électrique, à des fins de chauffage, fabriqué selon le procédé selon la revendication 1, **caractérisé en ce que** le conducteur métallique est un conducteur de contact argenté en forme de tuyau tressé de tricotage hautement extensible.

3. Tricot ou tissu à mailles conducteur de courant électrique à des fins de chauffage selon la revendication 2, **caractérisé en ce que** le conducteur de contact est inséré lors du tricotage ou du processus de tissage ou bien est cousu après la fabrication du tricot à espacement ou du tissu à mailles à espacement.

4. Tricot ou tissu à mailles conducteur de courant électrique à des fins de chauffage selon la revendication 3, **caractérisé en ce que** le conducteur de contact est inséré lors du tricotage ou du processus de tissage en tant que fil de chaîne ou sous forme de boucle ou selon des combinaisons de différentes techniques de maillage.

5. Tricot ou tissu à mailles conducteur de courant électrique à des fins de chauffage selon la revendication 4, **caractérisé en ce que** le conducteur de contact et/ou les fils de carbone est ou sont inséré(s) au milieu et/ou dans la face inférieure et la face supérieure du tissu à mailles à espacement ou du tricot à espacement.

6. Tricot ou tissu à mailles conducteur de courant électrique à des fins de chauffage selon la revendication 2 à 5, **caractérisé en ce que** le conducteur de contact est entouré par les fils de carbone (12) par formation de mailles supplémentaires ou par pose appropriée.

7. Tricot ou tissu à mailles conducteur de courant électrique à des fins de chauffage selon la revendication 2 à 6, **caractérisé en ce que** les fils de carbone (12) sont retors, simples ou doublés.

8. Tricot ou tissu à mailles conducteur de courant électrique à des fins de chauffage selon la revendication 1 à 7, **caractérisé en ce que** les fils d'espacement font de quelques dixièmes de millimètre à un décimètre de longueur, notamment de 2 à 70 mm de longueur.

9. Tricot ou tissu à mailles conducteur de courant électrique à des fins de chauffage selon une ou plusieurs des revendications précédentes, **caractérisé par** un revêtement sur une seule face ou sur les deux faces.

10. Tricot ou tissu à mailles conducteur de courant électrique à des fins de chauffage selon la revendication 9, **caractérisé en ce que** le revêtement est constitué de polymères flexibles, tels que le polyuréthanne, le chlorure de polyvinyle (PVC), le caoutchouc à la silicone, ou de mélanges ou de structures à plusieurs couches faits à partir desdites matières, ainsi que de systèmes de revêtement moins flexibles.

11. Tricot ou tissu à mailles conducteur de courant électrique à des fins de chauffage selon la revendication 9, **caractérisé en ce que** le revêtement a lieu directement et/ou indirectement par collage d'un film de plastique ou d'une couche de matière rigide, y compris de métal, ou par utilisation de films fusibles.

12. Utilisation du tricot ou du tissu à mailles conducteur de courant électrique à des fins de chauffage selon une ou plusieurs des revendications précédentes pour revêtir des vêtements ou des bottes ainsi que des chauffages surfaciques ou des chauffages de forme sphérique fabriqués par confection ou emboutissage profond pour la construction, l'habitat ou le mobilier, les housses de siège d'automobile ou d'avion, ainsi que les matelas, les alaises, les couvertures et les housses de coussin.
